# EUROPÄISCHE PATENTSCHRIFT

(11) **EP 3 080 817 B1**
(45) Veröffentlichungstag und Bekanntmachung des Hinweises auf die Patenterteilung: **18.09.2019**
(21) Anmeldenummer: 14806231.8
(22) Anmeldetag: 28.11.2014
(51) Int. Cl.: H01B 1/02, B60R 16/02, H02G 3/00, H05K 5/00

(54) **VERWENDUNG VON METALLISCHEN VERBINDUNGSLEITUNGEN IN EINEM STEUERGERÄT**
USE OF METALLIC CONNECTION LINES IN A CONTROL DEVICE
UTILISATION DE CONDUITES DE LIAISON MÉTALLIQUES DANS UN APPAREIL DE COMMANDE

(30) Priorität: 11.12.2013 DE 102013225583
(43) Veröffentlichungstag der Anmeldung: 19.10.2016
(73) Patentinhaber: Conti Temic Microelectronic GmbH, 90411 Nürnberg (DE)
(72) Erfinder: BRUNNER, Johannes, 91058 Erlangen (DE); FRANZ, Susanne, 91183 Abenberg (DE); GOTTSCHLING, Stefan, 90542 Eckental (DE); MÜLLER, Stefan, 91238 Engelthal (DE); SCHUCH, Bernhard, 91616 Neusitz (DE); WALDA, Christian, 91301 Forchheim (DE)
(74) Vertreter: Bonn, Roman Klemens
(86) Internationale Anmeldenummer: PCT/EP2014/075945
(87) Internationale Veröffentlichungsnummer: WO 2015/086342

(56) Entgegenhaltungen:
- DE-A1-102004 018 488
- GB-A- 2 285 265
- US-A1- 2007 199 408

## Beschreibung

Die Erfindung betrifft eine Verwendung einer metallischen Verbindungsleitung in einem Steuergerät für ein Kraftfahrzeug gemäß dem Oberbegriff von Anspruch 1.

Kraftfahrzeugsteuergeräte steuern bzw. regeln insbesondere Vorgänge in Aggregaten wie Motoren oder automatischen bzw. automatisierten Getrieben. Die Steuergeräte enthalten in der Regel eine Vielzahl von elektronischen Komponenten, die von einem Gehäuse aus Kunststoff und/ oder Metall umgeben sind. Die elektronischen Komponenten im Steuergerätgehäuse sind insbesondere mit Komponenten wie Sensoren oder Stellgliedern außerhalb des Gehäuses mittels metallischer Verbindungsleitungen signal- bzw. energieübertragend elektrisch verbunden. Diese metallischen Verbindungsleitungen sind häufig als Verkabelung, als Flexfolie oder als Stanzgitter ausgeführt. Sie bestehen überwiegend aus elektrisch hoch leitfähigen Kupferwerkstoffen bzw. Kupferlegierungen mit unterschiedlichen Legierungsanteilen. Die Kupferlegierungen sind in der Regel aus Kupfer mit einem oder mehreren Begleitmetallen wie z.B. Zinn, Zink, Eisen, Aluminium, Nickel, Mangan, Silizium, Chrom, Titan, Blei mit einem Gesamtlegierungsanteil kleiner ca. 10 Gewichtsprozent.

Kuferlegierungen mit Legierungsanteilen größer ca. 10 Gewichtsprozent weisen im Wesentlichen dieselben elektrischen Eigenschaften auf, werden aber seltener verwendet, da sie entsprechend teurer sind.

Die Steuergeräte sind im Normalfall als Anbau- am oder als Vorortsteuergerät im entsprechenden Aggregat angeordnet. Vor allem bei der Verwendung als Vorortsteuergerät in fluider Umgebung wie Ölen und unter Umständen darin entstehenden Gasen werden hohe Anforderungen an die Materialbeständigkeit, insbesondere der Abdichtung des in der Regel zweiteiligen Gehäuses und/ oder an die Abdichtung der Durchführung der metallischen Verbindungsleitungen im Gehäuse gestellt. Bei der Abdichtung der Durchführung der metallischen Verbindungsleitungen im Gehäuse sind diese vor allem in Kunststoff eingespritzt bzw. mit Kunststoff umspritzt.

Die DE 10 2004 018 488 A1 beschreibt einen derartige gas- und flüssigkeitsdichte elektrische Durchführung eines Leiters durch eine Wand eines Kunststoffgehäuses, wobei das Kunststoffgehäuse mindestens im Bereich des Leiters doppelwandig, bestehend aus einer Innen- und einer Außenwand, ausgebildet ist. Zwischen der Innenwand und der Außenwand ist ein dauerelastisches Material angeordnet, das den Leiter zwischen der Innenwand und der Außenwand vollständig umgibt, und der Leiter in das Kunststoffgehäuse eingespritzt ist.

Ein Vorortsteuergerät, insbesondere in einem Getriebe ist ständig von Öl umgeben. Das Öl soll als Schmierstoff in erster Linie Verschleiß an den sich drehenden Teilen im Getriebe verhindern und Reibung reduzieren. Die Güte dieser Eigenschaften hängen insbesondere vom Schwefelgehalt im Öl ab. Schwefelmoleküle sind extrem polar und lagern sich an den Metalloberflächen an. Unter Belastung kommt es zu einer chemischen Reaktion zwischen den metallischen Rauheitsspitzen der Metalloberflächen und den Schwefelmolekülen. Dabei bildet sich an den Oberflächen eine Reaktionsschicht, die den Verschleiß und die Reibung reduziert. Das Material in der Reaktionsschicht ist etwas weicher, so dass ein Abbrechen oder örtliches Verschweißen der Rauheitsspitzen vermieden wird.

In der Vergangenheit, als noch keine Hochleistungsgetriebe verwendet wurden und die Ansprüche an die Öle daher niedriger waren, wurden in Automatikgetrieben Getriebeflüssigkeiten insbesondere so genannte ATF-Öle (ATF: Automatic Transmission Fluid) mit einem Schwefelanteil kleiner ca. 1200 ppm eingesetzt.

Bei neuen Hochleistungsgetrieben kommen angepasste Hochleistungsgetriebeöle mit verbesserten Schmiereigenschaften mit einem höheren Schwefel-Gehalt, insbesondere von ca. 1200-20000 ppm zum Einsatz.

Diese Schmierflüssigkeiten mit dem erhöhten Schwefel-Gehalt haben aber den Nachteil, dass sie vor allem bei höheren Temperaturen, insbesondere bei circa 90°C und höher, ein hohes Korrosionspotential gegenüber Kupferwerkstoffen sowie Kupferlegierungen aufweisen und bei Kontakt die herkömmlichen, oben beschriebenen Kupfermaterialien und Kupferlegierungen mit Legierungsanteilen von kleiner ca. 10-12% angreifen.

Dies führt häufig zu Korrosionseffekten im Inneren der Kunststoffgehäuse und damit zu Fehlern in der Verbindungstechnologie, z.B. durch Auflösung von Schweißstellen zwischen verschiedenen Abschnitten der elektrischen Leitungen oder zur Bildung von Kurzschlüssen zwischen stromführenden Verbindungsleitungen bei angelegtem Potential, welche dann zum Ausfall des Getriebesteuergeräts führen.

Die GB 2 285 265 A beschreibt ein Material für einen gleitenden Kontakt, umfassend eine Stahlplatte mit einer Schicht aus einer gesinterten Kupferlegierung mit 4-20% Sn und 1-10% Ni, beständig gegen schwefelhaltige Schmiermittel.

Die US 2007/199408 A1 beschreibt die Verwendung einer auf Cu-Ni-basierenden Kupferlegierung der Zusammensetzung 12 bis 50 Masse% Ni, 5 bis 20 Masse% Sn, 0.5 bis 5 Masse% C, Rest Kupfer und Verunreinigungen in Gegenwart schwefelhaltiger Öle in Getrieben für Automobile.

Der Erfindung liegt daher die Aufgabe zugrunde, Vorortsteuergeräte mit metallischen Verbindungsleitungen derart zu schaffen, dass sie auch in einer Umgebung von Ölen, die einen höheren Schwefelgehalt als ca. 1200 ppm aufweisen, nicht ausfallen.

Diese Aufgabe wird gelöst durch die Verwendung von Steuergeräten mit den Merkmalen des Anspruchs 1.

Vorortsteuergeräte im Kraftfahrzeugbau umfassen mindestens eine elektronische Steuereinheit in einem Gehäuse, die unter Verwendung von metallischen Verbindungsleitungen mit elektrischen Komponenten, wie zum Beispiel Sensoren, insbesondere Drehzahlsensoren oder Temperatursensoren außerhalb des Gehäuses elektrisch verbunden sind.

Erfindungsgemäß ist das Gehäuse, insbesondere das Gehäuse eines Vorortgetriebesteuergerätes in einer Umgebung von Ölen mit Schwefelanteilen größer als ca. 1200 ppm angeordnet. Als metallische Verbindungsleitung wird eine Leitung aus einer Kupferlegierungen mit einem Legierungsanteil von Zink größer als 10 % verwendet, wodurch eine Schwefelkorrosion an der metallischen Verbindungsleitung vermieden wird.

Verbindungsleitungen aus Kupferlegierungen mit Begleitmetallanteilen von mehr als 10 Gewichtsprozent sind bekannt, z.B. Neusilber oder Messinge. Jedoch wurden diese in der Vergangenheit nur in Verbindung mit nicht bzw. wenig aggressiven Ölen mit einem Schwefelanteil von kleiner ca. 1200 ppm verwendet. Bei dieser Verwendung war die Schwefelkorrosion bisher kein Problem und die korrosionsbeständige Eigenschaft dieses Materials waren in solchen Anwendungen weder bekannt noch notwendig.

Neu ist die Verwendung dieser Legierungen in den neuen aggressiven Ölen. Die Korrosionsbeständigkeit der Kupferlegierungen mit einem Legierungsanteil von Zink größer 10 % gegen Getriebeöle mit einem erhöhten Schwefelgehalt von ca. 1200 ppm wurde erst bei dieser Verwendung entdeckt.

Der Anteil von Zink an der Kupferlegierung kann je nach Anwendung statt größer 10% auch bei größer 12 % liegen. In anderen Fällen hat sich vor allem ein Bereich zwischen 10 - 45% bzw. 12 - 45% als besonders korrosionsbeständig erwiesen.

Vorzugsweise werden als metallische Verbindungsleitungen vorwiegend starre Stanzgitter, oder eher flexible Verkabelungen oder flexible Leiterplatten, auch Flexfolien genannt, verwendet.

Das Gehäuse des Steuergerätes umfasst in der Regel mindestens zwei Gehäuseteile aus Kunststoff und/ oder Metall. Die Gehäuseteile sind jeweils mittels einer Dichtung miteinander verbunden. Die Dichtung kann beispielweise als separate Einlegedichtung ausgelegt sein, alternativ kann es sich aber auch um eine angespritzte Flüssigdichtung handeln. Die metallischen Verbindungsleitungen, die sowohl Ströme bis zu 100 Ampere, beispielsweise für ausgehende Steuerströme peripherer elektronischer Komponenten, zum Beispiel Pumpensteuerungen leiten oder aber elektrische Sensorsignale mit nur sehr geringen Strömen aus dem Inneren des Gehäuses nach außen übertragen, sind insbesondere entlang einer Dichtung vom Gehäuseinnenbereich in den Außenbereich des Gehäuses geführt.

Vorzugsweise bei Gehäuseteilen aus Kunststoff ist die metallische Verbindungsleitung in den Kunststoff eingespritzt oder mit Kunststoff umspritzt.

Insbesondere bei Gehäuseteilen aus Kunststoff, ist dieses Gehäuseteil zumindest im Bereich der metallischen Verbindungsleitung doppelwandig ausgeführt. Der Raum zwischen Innenwand und Außenwand kann dabei mit einem speziellen flüssigen Dichtmaterial ausgefüllt sein.

## Patentansprüche

1. Verwendung einer metallischen Verbindungsleitung in einem Vorortsteuergerät im Kraftfahrzeugbau, wobei das Vorortsteuergerät mindestens eine elektronische Steuereinheit in einem Gehäuse umfasst und die metallischen Verbindungsleitung die Steuereinheit im Gehäuse mit elektrischen Komponenten außerhalb des Gehäuses elektrisch verbindet, **dadurch gekennzeichnet, dass** das Gehäuse in einer Umgebung von Ölen mit Schwefelanteilen größer als ca. 1200 ppm angeordnet ist und als metallische Verbindungsleitung Kupferlegierungen Kupfer mit einem Legierungsanteil von Zink (Zn) größer als 10% verwendet werden, und da- durch Schwefelkorrosion an der metallischen Verbindungsleitung vermieden wird.

2. Verwendung einer metallischen Verbindungsleitung nach Anspruch 1, **dadurch gekennzeichnet, dass** der Legierungsanteil von Zink (Zn) größer als 12 % ist.

3. Verwendung einer metallischen Verbindungsleitung nach Anspruch 1, **dadurch gekennzeichnet, dass** der Legierungsanteil von Zink (Zn) größer als 10 % und kleiner als 45% ist.

4. Verwendung einer metallischen Verbindungsleitung nach einem der vorhergehenden Ansprüche, **dadurch gekennzeichnet, dass** der Legierungsanteil von Zink (Zn) größer als 12 % und kleiner als 45% ist.

5. Verwendung einer metallischen Verbindungsleitung nach einem der vorhergehenden Ansprüche, **dadurch gekennzeichnet, dass** als metallische Verbindungsleitung Stanzgitter, Verkabelungen oder Flexfolien verwendet werden.

6. Verwendung einer metallischen Verbindungsleitung nach einem der vorhergehenden Ansprüche, **dadurch gekennzeichnet, dass** das Gehäuse des Steuergerätes mindestens zwei Gehäuseteile umfasst, die jeweils mittels einer Dichtung miteinander verbunden sind, und mindestens eine metallische Verbindungsleitung entlang einer Dichtung vom Gehäuseinnenbereich in den Außenbereich des Gehäuses geführt ist.

7. Verwendung einer metallischen Verbindungsleitung nach einem der Ansprüche 1 bis 5 , **dadurch gekennzeichnet, dass** das Gehäuse mindestens ein Gehäuseteil aus Kunststoff umfasst, wobei die metallische Verbindungsleitung in den Kunststoff eingespritzt oder mit Kunststoff umspritzt ist.

8. Verwendung von metallischen Verbindungsleitungen nach Anspruch 7 , **dadurch gekennzeichnet, dass** das Gehäuseteil aus Kunststoff, zumindest im Bereich der metallischen Verbindungsleitung doppelwandig ausgeführt ist.

## Claims

1. Use of a metallic connection line in a local control device in motor vehicle construction, the local control device comprising at least one electronic control unit in a housing, and the metallic connection line connecting the control unit in the housing electrically to electric components outside the housing, **characterized in that** the housing is arranged in an environment of oils with proportions of sulphur greater than about 1200 ppm, and copper alloys of copper with an alloy content of zinc (Zn) greater than 10% are used as the metallic connection line, and as a result, sulphur corrosion on the metallic connection line is avoided.

2. Use of a metallic connection line according to Claim 1, **characterized in that** the alloy content of zinc (Zn) is greater than 12%.

3. Use of a metallic connection line according to Claim 1, **characterized in that** the alloy content of zinc (Zn) is greater than 10% and less than 45%.

4. Use of a metallic connection line according to one of the preceding claims, **characterized in that** the alloy content of zinc (Zn) is greater than 12% and less than 45%.

5. Use of a metallic connection line according to one of the preceding claims, **characterized in that** stamped lattices, cabling or flexible films are used as the metallic connection line.

6. Use of a metallic connection line according to one of the preceding claims, **characterized in that** the housing of the control device comprises at least two housing parts, which are respectively connected to each other by means of a seal, and at least one metallic connection line is led along a seal from the internal housing region to the external region of the housing.

7. Use of a metallic connection line according to one of Claims 1 to 5, **characterized in that** the housing comprises at least one plastic housing part, wherein the metallic connection line is injection-moulded into the plastic or over-moulded with plastic.

8. Use of metallic connection lines according to Claim 7, **characterized in that** the plastic housing part is double-walled, at least in the region of the metallic connection line.

## Revendications

1. Utilisation d'une ligne de raccordement métallique dans un dispositif de commande local dans la construction automobile, dans laquelle le dispositif de commande local comprend au moins une unité de commande électronique dans un boîtier et la ligne de raccordement métallique raccorde électriquement l'unité de commande électronique dans le boîtier à des composants électriques à l'extérieur du boîtier, **caractérisé en ce que** le boîtier est agencé dans un environnement d'huile avec des teneurs en soufre supérieures à environ 1200 ppm et des alliages de cuivre avec une teneur en zinc (Zn) dans l'alliage supérieure à 10 % sont utilisés en tant que ligne de raccordement métallique, la corrosion par le soufre de la ligne de raccordement métallique étant par ce fait évitée.

2. Utilisation d'une ligne de raccordement métallique d'après la revendication 1, **caractérisée en ce que** la teneur en zinc (Zn) de l'alliage est supérieure à 12 %.

3. Utilisation d'une ligne de raccordement métallique d'après la revendication 1, **caractérisée en ce que** la teneur en zinc (Zn) de l'alliage est supérieure à 10 % et inférieure à 45 %.

4. Utilisation d'une ligne de raccordement métallique d'après l'une des revendications ci-dessus, **caractérisée en ce que** la teneur en zinc (Zn) de l'alliage est supérieure à 12 % et inférieure à 45 %.

5. Utilisation d'une ligne de raccordement métallique d'après l'une des revendications ci-dessus, **caractérisée en ce que** des grilles estampées, des câblages ou des films flexibles sont utilisés comme ligne de raccordement métallique.

6. Utilisation d'une ligne de raccordement métallique d'après l'une des revendications ci-dessus, **caractérisée en ce que** le boîtier du dispositif de commande comprend au moins deux parties de boîtier, lesquels sont raccordées respectivement l'une à l'autre au moyen d'un joint, et au moins une ligne de raccordement métallique est guidée le long d'un joint depuis la zone intérieure du boîtier vers la zone extérieure du boîtier.

7. Utilisation d'une ligne de raccordement métallique d'après l'une des revendications 1 à 5, **caractérisée en ce que** le boîtier comprend au moins une partie de boîtier en plastique, dans laquelle la ligne de raccordement métallique est injectée dans le plastique ou surmoulée avec du plastique.

8. Utilisation d'une ligne de raccordement métallique d'après la revendication 7, **caractérisée en ce que** la partie de boîtier en plastique est réalisée à double paroi au moins dans la zone de la ligne de raccordement métallique.
